# EUROPÄISCHE PATENTSCHRIFT

(11) **EP 1 218 561 B1**
(45) Veröffentlichungstag und Bekanntmachung des Hinweises auf die Patenterteilung: **03.12.2003**
(21) Anmeldenummer: 00965954.1
(22) Anmeldetag: 09.09.2000
(51) Int. Cl.: C22F 1/04

(54) **VERFAHREN ZUR WÄRMEBEHANDLUNG VON STRUKTURGUSSTEILEN AUS EINER DAFÜR ZU VERWENDENDEN ALUMINIUMLEGIERUNG**
METHOD FOR THE HEAT TREATMENT OF STRUCTURE CASTINGS FROM AN ALUMINIUM ALLOY TO BE USED THEREFOR
PROCEDE DE TRAITEMENT THERMIQUE DE PIECES STRUCTURALES MOULEES CONSTITUEES D'UN ALLIAGE D'ALUMINIUM DESTINE A ETRE UTILISE A CET EFFET

(30) Priorität: 24.09.1999 DE 19945754; 19.01.2000 DE 10002021
(43) Veröffentlichungstag der Anmeldung: 03.07.2002
(73) Patentinhaber: Honsel Guss GmbH, 90441 Nürnberg (DE)
(72) Erfinder: JERICHOW, Ulrich, 90556 Seukendorf (DE)
(74) Vertreter: Rehders, Jochen
(86) Internationale Anmeldenummer: EP0008822
(87) Internationale Veröffentlichungsnummer: WO01023633

(56) Entgegenhaltungen:
- EP-A- 0 796 926
- US-A- 4 786 340
- "HEAT TREATING OF ALUMINUM ALLOYS" 1991 , ASM HANDBOOK , OHIO, US XP002163162 Seite 841 -Seite 872
- W.HUFNAGEL: "ALUMINIUM-TASCHENBUCH" 1983 , ALUMINIUM VERLAG , DÜSSELDORF, DE XP002163163 Seite 1024 -Seite 1030
- SCHNEIDER W ET AL: "WAERMEBEHANDLUNG VON ALUMINIUM-GUSSLEGIERUNGEN FUER DAS VAKUUM- DRUCKGIESSEN TEIL 4: ERGEBNISSE VON AUSLAGERUNGSVERSUCHEN" GIESSEREI,DE,GIESSEREI VERLAG. DUSSELDORF, Bd. 83, Nr. 19, 30. September 1996 (1996-09-30), Seiten 23-27, XP000627093 ISSN: 0016-9765
- SCHENEIDER W ET AL: "WAERMEBEHANDLUNG VON ALUMINIUM-LUSSLEGIERUNGEN FUER DAS VAKUMM-DRUCKGIESSEN" GIESSEREI,DE,GIESSEREI VERLAG. DUSSELDORF, Bd. 84, Nr. 4, 24. Februar 1997 (1997-02-24), Seiten 17-22, XP000688088 ISSN: 0016-9765

## Beschreibung

Die Erfindung betrifft ein Verfahren zur Wärmebehandlung von Strukturgußteilen aus einer Aluminiumlegierung sowie eine dafür zu verwendende Aluminiumlegierung.

Aluminiumstrukturgußteile aus einer Aluminiumlegierung werden beispielsweise im Kraftfahrzeugbau eingesetzt und sollen gute mechanische Eigenschaften, insbesondere eine hohe Bruchdehnung, eine gute Vergießbarkeit, keine Klebeneigung in der Form und eine gute Entformbarkeit, eine hohe Gestaltfestigkeit und eine gute Schweißbarkeit, aufweisen. Da die geforderten Eigenschaften bei den bekannten Aluminiumgußlegierungen im Gußzustand nicht gegeben sind, wurden Wärmebehandlungsverfahren sowie Aluminiumlegierungen entwickelt, um immer präziser und kostengünstiger den industriellen Anforderungen gerecht zu werden. Bekannt geworden sind hierfür spezielle Wärmebehandlungsprozesse mit der Bezeichnung T64 und T7. Diese Wärmebehandlungsprozesse sind beispielsweise im "Das Techniker Handbuch" Böge, Vieweg, 13. Auflage, Seiten 551 bis 554, beschrieben. Bei diesen Wärmebehandlungsprozessen erfolgt ein zweistufiger Ablauf nach folgendem Schema:

| **T64 (thermisch instabil):** | |
|---|---|
| 1. Stufe | Erwärmen auf 480 bis 520 °C, Halten während 2 bis 5 Stunden, Abschrecken in Wasser bei 20 °C; |
| 2. Stufe | Erwärmen auf 155 bis 170 °C, Halten während 2 bis 6 Stunden, Abschrecken in Luft. |

| **T7 (thermisch stabil bis 230 °C):** | |
|---|---|
| 1. Stufe | Erwärmen auf 480 bis 520 °C, Halten während 2 bis 5 Stunden, Abschrecken in Wasser bei 20 °C; |
| 2. Stufe | Erwärmen auf 200 bis 230 °C, Halten während 2 bis 3 Stunden, Abschrecken in Luft. |

Bei den gemäß dem Wärmebehandlungsprozeß T64 behandelten Strukturgußteilen ist keine thermische Stabilität bei höheren Temperaturen gegeben, die allerdings bei dem Wärmebehandlungsprozeß T7 vorhanden ist. Nachteilig ist bei beiden Wärmebehandlungsprozessen T64 und T7, daß die mittels des Druckgußverfahrens hergestellten Strukturgußteile ihre im Gußzustand vorhandene extrem hohe Maßhaltigkeit aufgrund der im Strukturgußteil während des Abschreckens in Wasser auftretenden hohen thermischen Spannungszuständen verlieren. Die Strukturgußteile sind nach der ersten Wärmebehandlungsstufe maßlich instabil und müssen durch kostenintensive und komplizierte Richtvorgänge auf Maßhaltigkeit gebracht werden. Dieses Problem ist bei Strukturbauteilen besonders kritisch, da diese Strukturgußteile ein hohes Maß an Komplexität und Integrität aufweisen und dabei hohen Anforderungen an die Maßhaltigkeit genügen müssen.

Der Erfindung liegt somit das Problem zugrunde, ein Wärmebehandlungsverfahren zu schaffen, mit dem sich gute mechanische Eigenschaften und eine hohe Maßhaltigkeit kostengünstig und mit einfachen Mitteln erreichen lassen.

Ausgehend von dieser Problemstellung wird ein Verfahren zur Wärmebehandlung von Strukturgußteilen aus einer Aluminiumlegierung vorgeschlagen, das aus den Schritten:
- Auflegen des Strukturgußteils auf eine konturgreifende Produktaufnahme,
- Aufheizen auf 490 °C in etwa 30 Minuten,
- Halten der Temperatur von 490 °C während einer Zeit zwischen 60 und 90 Minuten,
- Abschrecken in Luft in etwa 4 Minuten von 490 °C auf etwa 100 °C und ggf. anschließendes Abschrecken in Wasser,
- Aufheizen auf 250 °C in etwa 15 Minuten,
- Halten der Temperatur von 250 °C während einer Zeit zwischen 30 und 120 Minuten,
- Abschrecken in Luft auf 40 °C und ggf. anschließendes Abschrecken in Wasser
besteht.

US-A-4 786 340 beschreibt zwar eine ähnliche Wärmebehandlung, jedoch ohne das Auflegen des Strukturgußteils auf einer konturgreifenden Produktaufnahme und nur in Hinblick auf möglichst rasches Erreichen der gewünschten mechanischen Eigenschaften von Gußstücker aus Aluminium. Erfindungsgemäß kann vorzugsweise das Halten auf der Temperatur von 490 °C während etwa 60 Minuten und das Halten auf der Temperatur von 250 °C während etwa 30 Minuten erfolgen.

Wenn gemäß einer zweiten Verfahrensvariante das Halten auf der Temperatur von 490 °C während etwa 90 Minuten erfolgt, kann das Halten auf der Temperatur von 250 °C während etwa 30 Minuten oder etwa 45 Minuten oder etwa 75 Minuten oder etwa 105 Minuten erfolgen, wodurch sich die mechanischen Eigenschaften je nach Anforderungsspektrum variieren lassen.

Eine geeignete Aluminiumlegierung zur Verwendung mit dem erfindungsgemäßen Verfahren kann die Zusammensetzung:
Si: 5 - 11,5 %,
Fe: 0,15 - 0,4 %,
Mg: 0,3 - 1,0 %,
Cu: < 0,02 %,
Mn: 0,4 - 0,8 %,
Ti: 0,1 - 0,2 %,
Rest: Aluminium und Spurenelemente
aufweisen.

Eine geeignete Al-Mg-Legierung kann die Zusammensetzung:
Si: 1 - 3 %,
Fe: 0,15 - 0,4 %,
Mg: 3 - 5,5 %,
Cu: < 0,02 %,
Mn: 0,4 - 0,8 %,
Ti: 0,1 - 0,2 %,
Zn: < 0,08 %
Rest: Aluminium und Spurenelemente
aufweisen.

Eine geeignete eutektische oder naheutektische Al-Si-Legierung kann die Zusammensetzung:
Si: 7 - 11,5 %,
Fe: 0,15 - 0,4 %,
Mg: 0,3 - 0,4 %,
Cu: < 0,02 %,
Mn: 0,4 - 0,6 %,
Ti: 0,15 - 0,2 %,
Sr: bis 300 ppm,
Rest: Aluminium und Spurenelemente
aufweisen.

Diese Legierungen werden vor dem Einbringen in den Gießprozeß einer Schmelzebehandlung wie Entgasen und/oder Filtrieren unterworfen. Das beim Druckguß im Formhohlraum zum Zeitpunkt des Einbringens der geschmolzenen Aluminiumlegierung erzeugte Vakuum liegt bei 50 bis 150 mbar.

Die gegossenen Strukturgußteile werden auf spezielle konturgreifende Produktaufnahmen aufgelegt und den vorerwähnten Wärmebehandlungsschritten unterzogen.

Mit diesen Wärmebehandlungen läßt sich erreichen, daß der Verzug am Strukturgußteil erheblich niedriger ist als nach der Wärmebehandlung gemäß T64 oder T7.

Außerdem verlängert sich die Standzeit der verwendeten konturgreifenden Produktaufnahmen aufgrund der stark reduzierten thermischen Spannungen beim Abschrecken in Luft um ein Vielfaches.

Des weiteren wurde festgestellt, daß durch den Fe-Gehalt von 0,15 bis 0,4 % die Werkzeugstandzeit, die bei Fe-Gehalten von < 0,15 % in kommerziell erhältlichen Legierungen für den Bereich Strukturgußteile unbefriedigend ist, nachhaltig verbessert wird. Dabei wurden keine negativen Einflüsse auf die dynamischen und statischen Kennwerte festgestellt.

Mit einer Aluminiumlegierung der Zusammensetzung:
Si: 9,5 - 11,5 %
Fe: 0,15 - 0,4 %
Mg: 0,3 - 0,4 %
Cu: < 0,02 %
Mn: 0,4 - 0,6 %
Ti: 0,15 - 0,2 %
Rest: Aluminium und Spurenelemente
wurden nach einer Wärmebehandlung folgende mechanische Eigenschaften erreicht:

| Wärmebehandlung | Rp0,2 in MPa | A5 in % |
|---|---|---|
| 1. Stufe 490 °C ca. 90 min | 120 - 130 | 12 - 15 |
| 2. Stufe 250 °C ca. 105 min | | |
| 1. Stufe 490 °C ca. 90 min | 130 - 135 | 11 - 13 |
| 2. Stufe 250 °C ca. 75 min | | |
| 1. Stufe 490 °C ca. 90 min | 140 - 145 | 8 - 10 |
| 2. Stufe 250 °C ca. 45 min | | |
| 1. Stufe 490 °C ca. 90 min | 145 - 150 | 8 - 10 |
| 2. Stufe 250 °C ca. 30 min | | |
| 1. Stufe 490 °C ca. 90 min | 145 - 150 | 8 - 10 |
| 2. Stufe 250 °C ca. 30 min | | |

Während das Verfahren T64 eine Mindestzeit für die Wärmebehandlung von 4 Stunden und eine Höchstzeit von 11 Stunden, das Wärmebehandlungsverfahren T7 eine Mindestzeit von ebenfalls 4 Stunden und eine Höchstzeit von 8 Stunden erfordert, dauert das erfindungsgemäße Verfahren längstens 3,25 Stunden, kann jedoch im günstigsten Fall bis auf 1,5 Stunden verkürzt werden. Somit ergibt das erfindungsgemäße Verfahren in der Regel eine bessere Wirtschaftlichkeit aufgrund der kürzeren Taktzeit. Des weiteren ist die thermische Stabilität aufgrund der in der zweiten Stufe erfolgenden Temperaturerhöhung um ca. 30 °C gegenüber dem Wärmebehandlungsverfahren T7 und um ca. 80 °C gegenüber dem Wärmebehandlungsverfahren T64 verbessert, so daß die nach dem erfindungsgemäßen Verfahren wärmebehandelten Strukturgußteile bis zu Einsatztemperaturen von 250 °C thermisch stabil sind.

Die erfindungsgemäßen Aluminiumlegierungen zur Verwendung mit dem erfindungsgemäßen Verfahren erlauben es, sehr dünnwandige, großflächige und komplexe Strukturgußteile herzustellen, deren Formstabilität und Maßhaltigkeit durch das erfindungsgemäße Wärmebehandlungsverfahren gewährleistet wird. Dementsprechend bieten das erfindungsgemäße Verfahren und die damit verwendete Legierung dem Konstrukteur einen großen Gestaltungsspielraum. Mit dem erfindungsgemäßen Verfahren und den damit verwendeten Aluminiumlegierungen lassen sich eine gleichbleibende Qualität in einer Serienfertigung, eine hohe Duktilität, eine gute Schweißbarkeit und damit die Möglichkeit der Verbindung mit Blechen oder Strangpreßprofilen gewährleisten.

## Patentansprüche

1. Verfahren zur Wärmebehandlung von Strukturgußteilen aus einer Aluminiumlegierung mit den Schritten:
- Auflegen des Strukturgußteils auf eine konturgreifende Produktaufnahme,
- Aufheizen auf 490 °C in etwa 30 Minuten,
- Halten der Temperatur von 490 °C während einer Zeit zwischen 60 und 90 Minuten,
- Abschrecken in Luft in etwa 4 Minuten von 490 °C auf etwa 100 °C und ggf. anschließendes Abschrecken in Wasser,
- Aufheizen auf 250 °C in etwa 15 Minuten,
- Halten der Temperatur von 250 °C während einer Zeit zwischen 30 und 105 Minuten,
- Abschrecken in Luft auf 40 °C und ggf. anschließendes Abschrecken in Wasser;

2. Verfahren nach Anspruch 1, bei dem das Halten auf der Temperatur von 490 °C während etwa 60 Minuten und das Halten auf der Temperatur von 250 °C während etwa 30 Minuten erfolgen.

3. Verfahren nach Anspruch 1, bei dem das Halten auf der Temperatur von 490 °C während etwa 90 Minuten und das Halten der Temperatur auf 250 °C während etwa 30 Minuten oder etwa 45 Minuten oder etwa 60 Minuten oder etwa 105 Minuten erfolgen.

4. Verfahren nach einem der Ansprüche 1 - 3 unter Verwendung einer Aluminiumlegierung mit der Zusammensetzung:
Si: 2 - 11,5 %,
Fe: 0,15 - 0,4 %,
Mg: 0,3 - 1,0 %,
Cu: < 0,02 %,
Mn: 0,4 - 0,8 %,
Ti: 0,1 - 0,2 %,
Rest Aluminium und Spurenelemente.

5. Verfahren nach einem der Ansprüche 1 - 3 unter Verwendung einer Aluminiumlegierung mit der Zusammensetzung:
Si: 1 - 3 %,
Fe: 0,15 - 0,4 %,
Mg: 3 - 5,5 %,
Cu: < 0,02 %,
Mn: 0,4 - 0,8 %,
Ti: 0,1 - 0,2 %,
Zn: < 0,08 %,
Rest Aluminium und Spurenelemente.

6. Verfahren nach einem der Ansprüche 1 - 3 unter Verwendung einer Aluminiumlegierung mit der Zusammensetzung:
Si: 7 - 11,5 %,
Fe: 0,15 - 0,4 %,
Mg: 0,3 - 0,4 %,
Cu: < 0,02 %,
Mn: 0,4 - 0,6 %,
Ti: 0,15 - 0,2 %,
Sr: bis 300 ppm,
Rest Aluminium und Spurenelemente.

7. Verfahren nach einem der Ansprüche 4 - 6, bei dem die Aluminiumlegierung vor dem Einbringen in den Gießprozeß einer Schmelzebehandlung wie Entgasen und/oder Filtrieren unterworfen wurde.

## Claims

1. A method for the heat treatment of structure castings made of an aluminium alloy, comprising the steps:
- laying the structure casting on a contour-gripping product holder,
- heating to 490°C in approximately 30 minutes,
- holding the temperature of 490°C for a time of between 60 and 90 minutes,
- quenching in air in approximately 4 minutes from 490°C to approximately 100°C and possibly subsequent quenching in water,
- heating to 250°C in approximately 15 minutes,
- holding the temperature of 250°C for a time of between 30 and 105 minutes,
- quenching in air to 40°C and possibly subsequent quenching in water.

2. A method according to Claim 1, in which the holding at the temperature of 490°C takes place for approximately 60 minutes and the holding at the temperature of 250°C for approximately 30 minutes.

3. A method according to Claim 1, in which the holding at the temperature of 490°C takes place for approximately 90 minutes and the holding at the temperature of 250°C for approximately 30 minutes or approximately 45 minutes or approximately 60 minutes or approximately 105 minutes.

4. A method according to one of Claims 1 to 3, using an aluminium alloy of the composition:
Si: 2 - 11.5%,
Fe: 0.15 - 0.4%,
Mg: 0.3 - 1.0%,
Cu: < 0.02%,
Mn: 0.4 - 0.8%,
Ti: 0.1 - 0.2%,
remainder aluminium and trace elements.

5. A method according to one of Claims 1 to 3, using an aluminium alloy of the composition:
Si: 1 - 3%,
Fe: 0.15 - 0.4%,
Mg: 3 - 5.5%,
Cu: < 0.02%,
Mn: 0.4 - 0.8%,
Ti: 0.1 - 0.2%,
Zn: < 0.08%,
remainder aluminium and trace elements.

6. A method according to one of Claims 1 to 3, using an aluminium alloy of the composition:
Si: 7 - 11.5%,
Fe: 0.15 - 0.4%,
Mg: 0.3 - 0.4%,
Cu: < 0.02%,
Mn: 0.4 - 0.6%,
Ti: 0.15 - 0.2%,
Sr: up to 300 ppm,
remainder aluminium and trace elements.

7. A method according to one of Claims 4 - 6, in which the aluminium alloy before introduction into the casting process is subjected to a melt treatment such as degassing and/or filtration.

## Revendications

1. Procédé de traitement thermique de pièces en fonte structurale constituées d'un alliage d'aluminium, comportant les étapes suivantes :
- mise en place de la pièce en fonte structurale sur un logement de produit entourant le contour,
- chauffage à 490 °C pendant environ 30 minutes,
- maintien de la température de 490 °C pendant un temps compris entre 60 et 90 minutes,
- refroidissement de trempe à l'air en 4 minutes environ de 490 °C à environ 100 °C et éventuellement trempe dans l'eau,
- chauffage à 250 °C pendant environ 15 minutes,
- maintien de la température de 250 °C pendant un temps compris entre 30 et 105 minutes,
- refroidissement de trempe à l'air à 40 °C et éventuellement ensuite trempe dans l'eau.

2. Procédé selon la revendication 1 dans lequel on effectue le maintien à la température de 490 °C pendant 60 minutes environ et le maintien à la température de 250 °C pendant 30 minutes environ.

3. Procédé selon la revendication 1 dans lequel on effectue le maintien à la température de 490 °C pendant 90 minutes environ et le maintien à la température de 250 °C pendant 30 minutes environ ou 45 minutes environ ou 60 minutes environ ou 105 minutes environ.

4. Procédé selon l'une des revendications 1 à 3, par utilisation d'un alliage d'aluminium de composition suivante :
Si: 2-11,5%
Fe: 0,15-0,4%
Mg: 0,3-1,0%
Cu: <0,02%
Mn: 0,4-0,8%
Ti: 0,1-0,2%,
Reste : aluminium et éléments en traces.

5. Procédé selon l'une des revendications 1 à 3, par utilisation d'un alliage d'aluminium de composition suivante :
Si: 1-3%
Fe: 0,15-0,4%
Mg: 3-5,5%
Cu: <0,02%
Mn: 0,4-0,8%
Ti: 0,1-0,2%
Zn: <0,08%,
Reste : aluminium et éléments en traces.

6. Procédé selon l'une des revendications 1 à 3, par utilisation d'un alliage d'aluminium de composition suivante :
Si: 7-11,5%
Fe: 0,15-0,4%
Mg: 0,3-0,4%
Cu: <0,02%
Mn: 0,4-0,6%
Ti: 0,15-0,2%
Sr: 300 ppm
Reste : aluminium et éléments en traces.

7. Procédé selon l'une des revendications 4 à 6, dans lequel l'alliage d'aluminium a été soumis, avant introduction dans le processus de coulée, à un traitement de fusion tel que dégazage et/ou filtrage.
